# EUROPÄISCHE PATENTSCHRIFT

(11) **EP 0 849 368 B1**
(45) Veröffentlichungstag und Bekanntmachung des Hinweises auf die Patenterteilung: **28.04.2004**
(21) Anmeldenummer: 97890249.2
(22) Anmeldetag: 16.12.1997
(51) Int. Cl.: C21D 9/04

(54) **Profiliertes Walzgut und Verfahren zu dessen Herstellung**
Shaped rolled product and method of making the same
Laminé profilé et procédé pour sa fabrication

(30) Priorität: 19.12.1996 AT 222296
(43) Veröffentlichungstag der Anmeldung: 24.06.1998
(73) Patentinhaber: Voest-Alpine Schienen GmbH, A-8700 Leoben (AT)
(72) Erfinder: Jöller, Albin Dr., A-8700 Leoben (AT); Pointner, Peter Dr., A-8700 Leoben (AT); Schiffer, Herbert-Adolf Dipl.-Ing., A-8700 Leoben (AT)
(74) Vertreter: Wildhack, Helmut, Dipl.-Ing. Dr.

(56) Entgegenhaltungen:
- EP-A- 0 136 613
- EP-A- 0 293 002
- EP-A- 0 358 362
- EP-A- 0 441 766
- EP-A- 0 612 852
- EP-A- 0 693 562
- EP-B- 0 186 373
- WO-A-96/22396
- AT-B- 399 346
- DE-A- 2 416 055
- DE-B- 1 533 982
- DE-B- 2 302 865
- JP-A- 6 017 135
- H. DE BOER ET AL.: "NATURHARTE BAINITISCHE SCHIENEN MIT HOHER ZUGFESTIGKEIT" STAHL UND EISEN, Bd. 115, Nr. 2, 16.Februar 1995, DÜSSELDORF, DE, Seiten 93-98, 138, XP000496383

## Beschreibung

Die Erfindung betrifft eine Fahr- oder Eisenbahnschiene, bestehend aus einem Schienenkopf, einem Schienenfuß und einem diese Bereiche verbindenden Steg, aus einer Eisenbasislegierung enthaltend Kohlenstoff, Silizium, Mangan, gegebenenfalls Chrom, sonderkarbidbildende sowie das Umwandlungsverhalten des Werkstoffes beeinflussende Elemente und/oder Mikrolegierungszusätze, Rest Eisen und herstellungsbedingte sowie übliche Verunreinigungen, mit über den Querschnitt zumindest teilweise durch beschleunigte Abkühlung aus dem Austenitgebiet der Legierung gebildeter Gefügestruktur.

Weiters umfasst die Erfindung ein Verfahren zur Herstellung von derartigen Fahr- oder Eisenbahnschienen aus einer Eisenbasislegierung enthaltend Kohlenstoff, Silizium, Mangan, gegebenenfalls Chrom, sonderkarbidbildende sowie das Umwandlungsverhalten des Werkstoffes beeinflussende Elemente und/oder Mikrolegierungszusätze, Rest Eisen und herstellungsbedingte sowie übliche Verunreinigungen, mit über den Querschnitt zumindest teilweise durch beschleunigte Abkühlung aus dem Austenitgebiet der Legierung gebildeter Gefügestruktur, wobei zumindest Teile der Oberfläche der im Austenitgebiet bereitgestellten Schiene mit Kühlmittel beaufschlagt oder in dieses eingebracht werden. Technisch und auch wirtschaftlich kann es von Vorteil sein, wenn das Eigenschaftsprofil des Bauteiles an die Anforderungen an diesen angepasst ist bzw. wenn entsprechend den ausgeprägten Einzelbelastungen an den Teil dieser spezifisch besonders hohe Werkstoffkennwerte aufweist.

Am Beispiel von Fahr-oder Eisenbahnschienen kann eine vielschichtige Materialbelastung deutlich erkannt werden. Für den schienengebundenen Verkehr sollen die Schienen einerseits einen hohen Verschleißwiderstand im Kopfbereich bzw. an der die Räder tragenden Oberfläche haben und andererseits, der Biegebeanspruchung im Gleis wegen, hohe Zähigkeit, Festigkeit und Bruchsicherheit im übrigen Querschnittsbereich aufweisen.

Um die Gebrauchseigenschaften der Schienen bei steigendem Verkehrsaufkommen und immer größeren Achslasten zu verbessern, wurden eine Vielzahl von Vorschlägen gemacht, deren Kopfhärte zu erhöhen.

Aus der AT-399346-B ist zur Erfüllung dieser Erfordernisse ein Verfahren bekannt, bei welchem der Schienenkopf aus dem Austenitgebiet der Legierung in einem einen synthetischen Kühlmittelzusatz aufweisenden Kühlmittel bis zu einer Oberflächentemperatur zwischen 450°C und 550°C eingetaucht und anschließend ausgebracht wird, wodurch im Kopfbereich ein feinperlitisches Gefüge mit erhöhter Materialhärte gebildet wird. Zur Durchführung des Verfahrens ist gemäß EP-441166-A eine Vorrichtung offenbart, die auf einfache Weise ein Eintauchen des Schienenkopfes in ein eine Kühlflüssigkeit beinhaltendes Tauchbecken ermöglicht.

Ein weiteres Verfahren zur Ausbildung einer stabilen Perlitstruktur in Schienen ist aus der EP-186373-B1 bekannt geworden, bei welchem Verfahren im Wesentlichen eine Düsenanordnung für ein Kühlmittel zur beschleunigten Abkühlung der Schiene verwendet und der Abstand zwischen Düsenanordnung und Schienenkopf in Abhängigkeit von dem für den Schienenkopf zu erzielenden Härtewert und dem Kohlenstoffäquivalent des Stahles eingestellt wird.

Ein Verfahren und eine Vorrichtung zur Durchführung des Verfahrens zur Wärmebehandlung von profiliertem Walzgut, insbesondere von Schienen, ist der EP-693562-A zu entnehmen, wobei insbesondere im Schienenkopf ein feinperlitisches Gefüge mit erhöhter Härte und Abriebfestigkeit gebildet wird. Ein weiteres Verfahren zur Erstellung einer feinperlitischen Gefügeausbildung im Kopfbereich der Schiene ist in der EP-293002 offenbart. Dabei wird der Schienenkopf durch Heißwasserstrahlen bis 420°C abgekühlt und anschließend mittels eines Luftstromes behandelt.

Aus der EP-358362-A ist ein Verfahren bekannt geworden, bei welchem der Schienenkopf aus dem Austenitgebiet der Legierung mit hoher Intensität und der Maßgabe abgekühlt wird, dass die Oberflächentemperatur über dem Martensitpunkt verbleibt. Nach einem Erreichen einer gewählten Temperatur erfolgt eine Begrenzung der Kühlwirkung, so dass eine vollständige isotherme Umwandlung in der unteren Perlitstufe und zwar Austenit-feiner Perlit abläuft. Entsprechend der chemischen Zusammensetzung des Stahles soll diese Gefügeänderung ohne Bainitbildung erfolgen.

Eine Schiene mit hoher Verschleißfestigkeit am Kopf und hoher Bruchsicherheit im Fuß wird gemäß EP-136613-A bzw. DE-3336006-A durch ein Verfahren erreicht, bei welchem die Schiene nach dem Walzen und Abkühlen an Luft bei 810°C bis 890°C austenitisiert und anschließend beschleunigt abgekühlt wird. Dabei erfolgt die Abkühlung derart, dass im Bereich des Kopfes ein feinperlitisches Gefüge und im Bereich des Fußes ein martensitisches Gefüge entsteht, das anschließend angelassen wird.

Um nun ein Walzgut mit vorteilhaften mechanischen Eigenschaften, vorzugsweise eine Fahr-oder Eisenbahnschiene mit hoher Abriebfestigkeit, insbesondere des Kopfes, und hoher Zähigkeit der übrigen Bereiche zu erreichen, ist gemäß dem Stand der Technik im Werkstoff eine feinperlitische Gefügestruktur einzustellen und ein Zwischenstufengefüge bzw. Bainitgefüge, gegebenenfalls mit Martensitanteilen, zu vermeiden.

Vorgesagtes ist auch wissenschaftlich begründbar, weil bei der Perlitumwandlung, bei welcher eine Diffusion der Atome erfolgt, mit sinkender Temperatur die Keimbildungsgeschwindigkeit für die lamellaren Phasen Karbid und Ferrit zunimmt, wodurch das Gefüge zunehmend feiner und dadurch bei hoher Zähigkeit härter sowie abriebfester wird. Die Perlitbildung erfolgt also über Keimbildung und Wachstum, die durch das Ausmaß der Unterkühlung und die Diffusionsgeschwindigkeit, insbesondere der Kohlenstoff- und Eisenatome, bestimmt werden.

Wird die Abkühlungsgeschwindigkeit weiter erhöht bzw. die Umwandlungstemperatur weiter gesenkt, erfolgt eine Umwandlung von kohlenstoffhältigen niedriglegierten Eisenbasiswerkstoffen in das Zwischenstufengefüge. Obwohl eine strenge wissenschaftliche Klärung noch aussteht, wird vielfach angenommen, dass bei einer Zwischenstufen- oder Bainitumwandlung die Grundgitteratome eingefroren sind und die Gefügestrukturänderung durch ein Umklappen des Gitters erfolgt, wobei jedoch die Kohlenstoffatome noch diffundieren können und in der Folge Karbide bilden. Eine unmittelbar unter dem Temperaturgebiet der Umwandlung zu feinem lamellaren Perlit, also bei der Zwischenstufenumwandlung gebildeten Gefügestruktur weist eine wesentlich gröbere Form auf. Auch die entstandenen Karbide sind deutlich größer ausgebildet, zwischen den Ferritlamellen angeordnet, verschlechtern wesentlich die Materialzähigkeit und begünstigen die Materialermüdung sowie erhöhen die Bruchgefahr des Teiles insbesondere bei stoßartigen Belastungen. Aus diesem Grund sollen Schienen keine Bainitanteile im Gefüge aufweisen.

Ein karbidfreier bainitischer Stahl mit hoher Abriebfestigkeit und verbesserter Kontaktermüdungsbeständigkeit ist aus der WO-96/22396 bekannt geworden. Mittels hoher Silizium- und/oder Aluminiumgehalte von 1,0 bis 3,0 Gew.-% in einem niedrigtegierten 0,05 bis 0,5 Gew.-% Kohlenstoff sowie 0,5 bis 2,5 Gew.-% Mangan und 0,25 bis 0,5 Gew.-% Chrom aufweisenden Stahl soll im Walzgut durch kontinuierliches Abkühlen von der Walztemperatur eine im Wesentlichen karbidfreie Mikrostruktur des Typs "Oberer Bainit", das ist ein Mischgefüge aus bainitischem Ferrit, Restaustenit und hochkohlenstoffhältigem Martensit, eingestellt werden. Bei tiefen Temperaturen und/oder bei mechanischen Beanspruchungen können jedoch zumindest Teile des Restaustenits im Gefüge unter Bildung von Martensit und/oder einem sogenannten Verformungsmartensit umklappen, wodurch an den Phasengrenzen die Rissinitiationsgefahr erhöht ist.

Ein Verfahren und eine Vorrichtung, in welcher eine Schiene auch mit einer Gefügeausbildung der unteren Bainitstufe wärmebehandelt werden kann, offenbart die DE-AS-1533982. Dabei werden Schienen aus der Walzhitze in ein Fließbett eingetaucht und auf Fließbett-Temperatur abgekühlt und danach zur weiteren Abkühlung wieder aus dem Fließbett herausgenommen. Derart können Schienen mit perlitischer oder bainitischer Struktur und mit den durch das Gefüge bestimmten Materialeigenschaften über den gesamten Querschnitt erstellt werden.

Ein Steigen des Verkehrsaufkommens auf den Bahnstrecken sowie höhere Achslasten und Zuggeschwindigkeiten fordern allgemein höhere Materialgüten und sollten auch durch bessere Gebrauchseigenschaften von Schienen erreicht werden.

Aus der EP-0612852-A1 ist eine Schiene mit einem Kohlenstoffgehalt von geringer als 0,45 Gew.-% und einer Chromkonzentration von 0,5 - 3,0 Gew.-% bekannt geworden, durch welche legierungstechnische Maßnahme mit einer forcierten Kühlung bis in einen Bereich zwischen 300°C und 500°C mit anschließender langsamer Abkühlung eine bainitische Gefügestruktur im Schienenkopf erreicht wird.

Dem bisher bekannten Walzgut aus niedrig legierten Eisenbasiswerkstoffen sowie den Verfahren, insbesondere Wärmebehandlungsverfahren, zur Herstellung desselben mit verbesserten Gebrauchseigenschaften liegt allgemein der Nachteil zugrunde, dass dem Stand der Technik gemäß eine weitere Erhöhung der Abriebfestigkeit und Zähigkeit des Werkstoffes nur durch teure legierungstechnische Maßnahmen erreicht werden kann.

Hier will die Erfindung Abhilfe schaffen und setzt sich zum Ziel, eine Fahr- oder Eisenbahnschiene mit einer optimalen Kombination von hoher Abriebfestigkeit bzw. hohem Verschleißwiderstand des Kopfes bei erhöhter Zähigkeit und Materialhärte sowie Beständigkeit gegen Kontaktermüdung anzugeben.

Ferner ist es Aufgabe der Erfindung, ein neues Verfahren zu schaffen, mit welchem die Gebrauchseigenschaften von Eisenbahnschienen bei wirtschaftlichem Legierungseinsatz verbessert werden.

Dieses Ziel wird bei einem gattungsgemäßen Gegenstand der eingangs genannten Art dadurch erreicht, dass die Eisenbasislegierung eine Konzentration der Elemente in Gew.-%:

| | |
|---|---|
| Kohlenstoff | 0,51 bis 1,3 |
| Mangan | 0,31 bis 2,55 |
| Silizium | Max 0,93 |
| Aluminium | Max 0,06 |
| Silizium plus Aluminium | unter 0,99 |
| gegebenenfalls | |
| Chrom | 0,21 bis 2,45 |
| Molybdän | bis 0,88 |
| Wolfram | bis 1,69 |
| Vanadin | bis 0,39 |
| Niob und/oder Tantal und/oder Zirkon und/oder Hafnium und/oder Titan einzeln oder in Summe | bis 0,28 |
| Nickel | bis 2,4 |
| Bor | bis 0,006 |

Rest Eisen aufweist und dass über die Längserstreckung der Schiene nur im Kopf eine im unteren Bainitbereich gebildete Gefügestruktur vorliegt, welche Gefügestruktur bis zu einer Tiefe unter der Oberfläche von mindestens 10 mm, vorzugsweise von mindestens15 mm, reicht.

Die mit der Erfindung erreichten Vorteile liegen insbesondere darin, dass, wie gefunden wurde, ein Schienenkopf mit einer Gefügeausbildung entsprechend einer Umwandlung im unteren Bainitbereich wesentlich verbesserte mechanische Eigenschaften aufweist. Voraussetzung dafür sind nach oben streng begrenzte Silizium- und/oder Aluminiumgehalte des Werkstoffes. Höhere Silizium- und/oder Aluminiumkonzentrationen wirken in niedrig legierten Eisenbasiswerkstoffen abschnürend auf das Gammagebiet im Zustand des Stoffsystems, so dass eine weitgehend vollständige Umwandlung des Gefüges von Austenit im Bereich der unteren Zwischenstufe nur bei Gehalten an Silizium in Gew.-% von Max 0,93 und Aluminium von Max 0,06 sowie Silizium plus Aluminium unter 0,99 ermöglicht wird. Die überraschend große Verbesserung der Materialeigenschaften zwischen oberer und unterer Zwischenstufengefügestruktur ist derzeit noch nicht ausreichend erklärbar und wird von einem Teil der Fachwelt wissenschaftlich damit begründet, dass im oberen Temperaturbereich der Zwischenstufenumwandlung, in welcher zwar eine Selbstdiffusion der Gitteratome eingefroren ist, der Kohlenstoff noch leicht diffundieren kann. Dies bewirkt grobe, lichtmikroskopisch sichtbare Karbidausscheidungen, die zwischen den Ferritnadeln liegen, was in der Folge zu einer nachteiligen Beeinflussung der Werkstoffeigenschaften führt. Im Temperaturbereich der unteren Zwischenstufenumwandlung erscheint hingegen die Kohlenstoffdiffusion weitgehend verringert bzw. ebenfalls weitgehend eingefroren, wodurch die Karbide in den Nadeln des Zwischenstufenferrits gebildet und so fein verteilt vorliegen, dass sie lichtmikroskopisch nicht mehr feststellbar, sondern nur noch elektronenmikroskopisch zu erkennen sind. Diese vorteilhafte Karbidausbildung und Karbidverteilung im Gefüge der unteren Zwischenstufe führt offensichtlich zu einer wesentlichen Verbesserung der Härte und Festigkeit, der Zähigkeit, der Bruchsicherheit, der Abriebfestigkeit und des Verschleißwiderstandes sowie zu einer hohen Kontaktermüdungsbeständigkeit des Walzgutes im Schienenkopf.

Besonders vorteilhafte Eigenschaften des Schienenkopfes werden erreicht. wenn die Eisenbasislegierung im Wesentlichen die Elemente in Gew.-%:

| | |
|---|---|
| Kohlenstoff | bis 0,98 |
| Mangan | 0,91 bis 1,95 |
| Silizium | 0,21 bis 0,69 |
| Aluminium | unter 0,03 |
| Eisen | als Rest |

aufweist.

Die mechanischen Eigenschaftswerte des Werkstoffes im Schienenkopf können weiter gesteigert bzw. verbessert werden, wenn die Eisenbasislegierung weiters die Elemente in Gew.-%:

| | |
|---|---|
| Chrom gegebenenfalls | 0,38 bis 1,95 |
| Molybdän | bis 0,49 |
| Wolfram | bis 0,95 |
| Vanadin | bis 0,19 |
| weiters Niob und/oder Tantal und/oder Zirkon und/oder Hafnium und/oder Titan einzeln oder in Summe | bis 0,19, |
| sowie | |
| Nickel | bis 2,4, vorzugsweise bis 0,95 |
| Bor | bis 0,006, vorzugsweise 0,004 |

aufweist.

Um eine weitgehend vollständige Umwandlung in der unteren Bainitstufe der Legierung bei Vermeidung von Mischgefügen zu erreichen, kann in günstiger Weise vorgesehen sein, dass die Eisenbasislegierung die Elemente Silizium, Aluminium und Kohlenstoff in derartigen Konzentrationen aufweist, dass der Wert gebildet aus 2,75 mal % Silizium und/oder Aluminium minus % Kohlenstoff gleich oder kleiner ist als 2,2. Durch diese Begrenzung bzw. Relation werden in vorteilhafter Weise die stark ferritbildenden Elemente Silizium und Aluminium und das wirkungsvoll austenitbildende Element Kohlenstoff umwandlungskinetisch einander zugeordnet bzw. aufeinander abgestimmt.

Wenn eine Eisenbahnschiene, bestehend aus einem Schienenkopf, einem Schienenfuß und einem diese Bereiche verbindenden Steg, bei welchem im Kopf der Schiene die im unteren Bainitbereich gebildete Gefügestruktur eine Tiefe vom mindestens 15 mm, von der Oberfläche aufweist, können auch besonders hoch belastete Oberflächenbereiche überragende Standfestigkeiten erbringen.

Besonders vorteilhaft betreffend die Gebrauchseigenschaften ist, wenn die Schiene im Kopfbereich mit unterer Bainitstruktur eine Härte von mindestens 400 HB, insbesondere von 420 HB bis 600 HB, aufweist.

Die weitere Aufgabe der Erfndung wird bei einem Verfahren der vorhin genannten Art dadurch gelöst, dass die Zusammensetzung der Legierung wie in Anspruch 7 angegeben ausgewählt, deren Umwandlungsverhalten bei der Abkühlung aus dem Austenitgebiet ermittelt und aus der ausgewählten Legierung das Walzgut hergestellt werden, wonach in Längsrichtung nur der Kopf der Schiene mittels einer Kühlflüssigkeit aus dem Austenitgebiet auf eine Temperatur zwischen dem Martensitpunkt der Legierung und einem diesen um höchstens 250°C, vorzugsweise um höchstens 190°C, überschreitenden Wert, insbesondere auf eine Temperatur im Bereich von 5°C bis 110°C über dem Martensitpunkt abgekühlt und das Gefüge im unteren Bainitbereich isotherm umwandeln gelassen wird.

Die mit dem erfindungsgemäßen Verfahren erzielten Vorteile sind im Wesentlichen darin zu sehen, dass eine genaue Herstell- und Qualitätsplanung für die Schiene erstellt werden kann, wobei dessen mechanische Eigenschaften wesentlich verbessert sind. Einerseits kann dabei eine kostengünstige chemische Legierungszusammensetzung, die allenfalls das erforderliche Eigenschaftsprofil des Erzeugnisses sicherstellt, ausgewählt werden, andererseits ist es möglich, eine genaue umfassende Erzeugungs- und Wärmebehandlungstechnologie vorzuschreiben bzw. anzuwenden. Dies ist wichtig, weil die Umwandlungsvorgänge beim Abkühlen aus dem Austenitgebiet der Legierung nicht nur von der Zusammensetzung derselben sondern auch von der Höhe der Endwalz- und/oder Austenitisierungstemperatur, vom Keimzustand sowie der Keimbildungsgeschwindigkeit für Phasen bzw. dem Umklappmechanismus abhängen. Unter Zugrundelegung des jeweiligen Umwandlungsverhaltens bzw. der Martensitstarttemperatur des Werkstoffes für einen in der praktischen Erzeugung gegebenen oder einstellbaren Zustand, ist dabei die erfindungsgemäße Umwandlungstemperaturführung festlegbar.

Besonderes vorteilhafte Materialeigenschaften des Schienenkopfes werden erreicht, wenn die Umwandlung des Gefüges isotherm in einem Temperaturschwankungsbereich von höchstens PLUS-MINUS 60°C, erfolgt. Daraus ergibt sich für die meisten Stähle, die für hochbelastbare Eisenbahnschienen verwendet werden, eine Umwandlungstemperatur von höchstens 450°C, vorzugsweise von höchstens 400°C, insbesondere von 300°C bis 380°C, um ein erfindungsgemäßes Gefüge des unteren Bainitbereichs einzustellen.

Die Gleichmäßigkeit der Abkühlung über den Querschnitt kann weiter, im Kopf bei Schienenprofilen, verbessert werden, wenn die Schiene in einem ersten Schritt in eine Kühlflüssigkeit vollumfangsmäßig getaucht, nach einem Erreichen einer Temperatur eines Oberflächenbereiches von mindestens 2°C, insbesondere jedoch 160°C über dem Martensitpunkt der Legierung, aus dem Kühlmittel zumindest teilweise ausgebracht und in einem zweiten Schritt ausschließlich der Bereich des Schienenkopfes mit hoher Massekonzentration gegebenenfalls zeitweise im Tauchbad belassen oder in dieses zeitweise eingebracht wird.

Wird die Abkühlung des Schienenkopfes durch eine auf die Masse des Profils abgestimmte Kühlmittelbeaufschlagung der Oberfläche durchgeführt, so kann die Wärmebehandlungstechnologie für die üblichen legierten Schienenstähle derart festgelegt werden, dass eine Gefügeumwandlung im unteren Bainitbereich Beimilbereich über im Wesentlichen den gesamten Querschnitt erfolgt.

Insbesondere im Hinblick auf eine gleichmäßige Kühlmittelbeaufschlagung sowie eine Verschiebung des Umwandlungsbeginnes der Legierung zu längeren Zeiten ist es bevorzugt, wenn die Schiene unmittelbar nach der Verformung unter Ausnutzung der Walzhitze achsfluchtend gerichtet und einem durch Umwandlung im unteren Bainitbereich des Werkstoffes besondere Materialeigenschaften über den Querschnitt erstellenden Abkühlverfahren zugeführt wird.

Besonders vorteilhaft ist das erfindungsgemäße Verfahren anwendbar, wenn Eisenbahnschienen, insbesondere Hochleistungsstrecken, mit hoher Abriebfestigkeit bzw. hoher Verschleißfestigkeit, hoher Zähigkeit und geringer Kontaktermüdung bei großer spezifischer Belastung hergestellt werden, wobei nach dem Walzen und einem thermischen Einstellen eines Gefüges des unteren Bainitbereichs im Schienenkopf ein anschließendes Richtverfahren, insbesondere Biegerichtverfahren bei Raumtemperatur oder geringfügig erhöhter Temperatur, zur Erhaltung der Materialeigenschaften bei stabiler Ausrichtung der Schienen durchgeführt wird.

Im Folgenden wird die Erfindung anhand von Untersuchungsergebnissen der Entwicklung und Ausführungsbeispielen näher dargelegt:

Ein Walzgut mit im Wesentlichen H-formigen Profil sollte mit einer Härte zwischen 550 HV und 600 HV und höchstmöglicher Zähigkeit hergestellt werden. Dafür erfolgte die Auswahl einer Eisenbasislegierung, die mit folgender Zusammensetzung in Gew.-% untersucht und hergestellt wurde:

| | |
|---|---|
| Kohlenstoff | = 1,05 |
| Silizium | = 0,28 |
| Mangan | = 0,35 |
| Chrom | = 1,55 |

Rest Eisen und Verunreinigungen.
Mittels Dilatometererprobung erfolgte die Erstellung von einerseits kontinuierlichen Zeit-Temperatur-Umwandlungs-Schaubildem (kont. ZTU-Schaubildem) bei Austenitisierungstemperaturen von 860°C (Fig. 1); 950°C; und 1050°C (Fig. 2) sowie andererseits von isothermischen ZTU-Schaubildem bei einer Austenitisierung von wiederum 860°C (Fig. 3); 950°C; und 1050°C (Fig. 4) der Legierung. Die Schaubilder decken sich mit denjenigen, die für diesen Stahltyp aus der Literatur bekannt sind.

An Proben, die von einer Austenitisierungstemperatur von 860°C (Fig. 1) beschleunigt abgekühlt wurden, war ein Erreichen der geforderten Materialhärte (Zahlenwert im Kreis) von 530 HV bis 600 HV durch entsprechendes Abkühlen nur schwer möglich, wobei das Gefüge als Mischgefüge mit im Wesentlichen oberer Zwischenstufe, unterer Zwischenstufe und Martensit vorlag und der Werkstoff schlechte Zähigkeitswerte besaß.

Durch eine Erhöhung der Austenitisierungstemperatur letztlich auf 1050°C (Fig. 2) wurde die Zwischenstufenumwandlung weitestgehend unterbunden, so dass das Gefüge bei kontinuierlicher Abkühlung im gewünschten Härtebereich aus Perlit und Martensit gebildet war und ebenfalls nicht die erwarteten hohen Zähigkeitswerte des Werkstoffes erbrachte.

Proben der vorher genannten Legierung, die von einer Temperatur von 860°C (Fig. 3) beschleugigt abgekühlt und erfindungsgemäß zwischen 350°C und 300°C (siehe Pfeil), also 155°C bzw. 105°C oberhalb des Martensitpunktes, umwandeln gelassen wurden, erbrachten reproduzierbar eine Materialhärte von 550 HV bis 600 HV, ein homogenes Gefüge des unteren Bainitbereichs sowie wesentlich erhöhte Werkstoffzähigkeitswerte.

Es wurde weiters festgestellt, dass mit steigender Austenitisierungstemperatur die Bereiche der Perlitumwandlung und insbesondere jene der Zwischenstufenumwandlung zu längeren Zeiten verschoben werden, so dass eine erfindungsgemäße isotherme Umwandlung im unteren Bainitbereich, die eine Materialhärte von 550 HV bis 600 HV erbringt, zwischen 330°C und 280°C (siehe Fig. 4, Pfeil) 20 bis 340 Minuten erfordert und außerordentlich hohe Materialzähigkeitswerte bewirkt.

Aus obigen Untersuchungen ist deutlich entnehmbar, dass eine erfindungsgemäße isotherme Umwandlung in der oberflächennahen Zone des Kopfes von Schienen, im unteren Bainitbereich der Legierung einerseits hohe Materialhärte bei großer Zähigkeit erbringt und dass andererseits durch eine entsprechende Wärmeführung bzw. Temperaturwahl die Herstellbedingungen bzw. die erforderlichen Zeitspannen beim Materialfluss für ein sicheres Erreichen besonderer Gütewerte des Erzeugnisses berücksichtigt werden können.

## Patentansprüche

1. Fahr- oder Eisenbahnschiene, bestehend aus einem Schienenkopf, einem Schienenfuß und einem diese Bereiche verbindenden Steg, aus einer Eisenbasislegierung enthaltend Kohlenstoff, Silizium, Mangan, gegebenenfalls Chrom, sonderkarbidbildende sowie das Umwandlungsverhalten des Werkstoffes beeinflussende Elemente und/oder Mikrolegierungszusätze, Rest Eisen und herstellungsbedingte sowie übliche Verunreinigungen, mit über den Querschnitt zumindest teilweise durch beschleunigte Abkühlung aus dem Austenitgebiet der Legierung gebildeter Gefügestruktur, **dadurch gekennzeichnet, dass** die Eisenbasislegierung eine Konzentration der Elemente in Gew.-%:
| | |
|---|---|
| Kohlenstoff | 0,51 bis 1,3 |
| Mangan | 0,31 bis 2,55 |
| Silizium | Max 0,93 |
| Aluminium | Max 0,06 |
| Silizium plus Aluminium | unter 0,99 |
| gegebenfalls | |
| Chrom | 0,21 bis 2,45 |
| Molybdän | bis 0,88 |
| Wolfram | bis 1,69 |
| Vanadin | bis 0,39 |
| Niob und/oder Tantal und/oder Zirkon und/oder Hafnium und/oder Titan einzeln oder in Summe | bis 0,28 |
| Nickel | bis 2,4 |
| Bor | bis 0,006 |
Rest Eisen aufweist und dass über die Längserstreckung der Schiene nur im Kopf eine im unteren Bainitbereich gebildete Gefügestruktur vorliegt, welche Gefügestruktur bis zu einer Tiefe unter der Oberfläche von mindestens 10 mm, vorzugsweise von mindestens 15 mm, reicht.

2. Schiene nach Anspruch 1, bei welchem die Eisenbasislegierung im Wesentlichen die Elemente in Gew.-%:
| | |
|---|---|
| Kohlenstoff | bis 0,98 |
| Mangan | 0,91 bis 1,95 |
| Silizium | 0,21 bis 0,69 |
| Aluminium | unter 0,03 |
Rest Eisen aufweist.

3. Schiene nach Anspruch 1 oder 2, bei welchem die Eisenbasislegierung weiters die Elemente in Gew.-%:
| | |
|---|---|
| Chrom | 0,38 bis 1,95 |
| gegebenenfalls | |
| Molybdän | bis 0,49 |
| Wolfram | bis 0,95 |
| Vanadin | bis 0,19, weiters |
| Niob und/oder Tantal und/oder Zirkon und/oder Hafnium und/oder Titan einzeln oder in Summe | bis 0,19, sowie |
| Nickel | bis 2,4, vorzugsweise bis 0,95 |
| Bor | bis 0,006, vorzugsweise 0,004 |
aufweist.

4. Schiene nach Anspruch 1 bis 3, bei welchem die Eisenbasislegierung die Elemente Silizium, Aluminium und Kohlenstoff in derartigen Konzentrationen aufweist, dass der Wert gebildet aus 2,75 x % Silizium und/oder Aluminium minus % Kohlenstoff gleich oder kleiner ist als 2,2.

5. Schiene nach Anspruch 1 bis 4, bei welchem im Kopf der Schiene die Gefügestruktur der unteren Bainitstufe bis zu einer Tiefe von mindestens 15 mm reicht.

6. Schiene nach Anspruch 1 bis 5, welches im Bereich mit unterer Bainitstruktur eine Härte von mindestens 400 HB, insbesondere von 420 bis 600 HB, aufweist.

7. Verfahren zur Herstellung von Fahr- oder Eisenbahnschienen aus einer Eisenbasislegierung gemäß einem der vorgeordneten Ansprüche mit über den Querschnitt zumindest teilweise durch beschleunigte Abkühlung aus dem Austenitgebiet der Legierung gebildeter Gefügestruktur, wobei zumindest Teile der Oberfläche der im Austenitgebiet bereitgestellten Schiene mit Kühlmittel beaufschlagt oder in dieses eingebracht werden, **dadurch gekennzeichnet, dass** die Zusammensetzung der Legierung ausgewählt, deren Umwandlungsverhalten bei einer Abkühlung aus dem Austenitgebiet ermittelt und aus der ausgewählten Legierung das Walzgut hergestellt werden, wonach in Längsrichtung nur der Kopf der Schiene mittels einer Kühlflüssigkeit aus dem Austenitgebiet auf eine Temperatur zwischen dem Martensitpunkt der Legierung und einem diesen um höchstens 250°C, vorzugsweise um höchstens 190°C, überschreitenden Wert, insbesondere auf eine Temperatur im Bereich von 5°C bis 110°C über dem Martensitpunkt abgekühlt und das Gefüge im unteren Bainitbereich isotherm umwandeln gelassen wird.

8. Verfahren nach Anspruch 7, bei welchem die Umwandlung des Gefüges isotherm in einem Temperaturschwenkungsbereich von höchstens PLUS-MINUS 60°C, erfolgt.

9. Verfahren nach einem der Ansprüche 7 oder 8, bei welchem die Schiene in einem ersten Schritt in eine Kühlflüssigkeit vollumfangsmäßig getaucht, nach einem Erreichen einer Temperatur eines Oberflächenbereiches von mindestens 2°C, insbesondere jedoch 160°C, über dem Martensitpunkt der Legierung aus dem Kühlmittel zumindest teilweise ausgebracht und in einem zweiten Schritt ausschließlich der Bereich des Schienenkopfes mit hoher Massekonzentration gegebenenfalls zeitweise im Tauchbad belassen oder in dieses zeitweise eingebracht wird.

10. Verfahren nach einem der Ansprüche 7 bis 9, bei welchem Eisenbahnschienen, insbesondere für Hochleistungsstrecken, mit hoher Abriebfestigkeit bzw. hoher Verschleißfestigkeit, hoher Zähigkeit und geringer Kontaktermüdung bei großer spezifischer Belastung hergestellt werden, wobei nach dem Walzen und einem thermischen Einstellen eines Gefüges des unteren Bainitbereichs im Schienenkopf ein anschließendes Richtverfahren, insbesondere Biegerichtverfahren bei Raumtemperatur oder geringfügig erhöhter Temperatur, zur Erhaltung der Materialeigenschaften bei stabiler Ausrichtung der Schiene durchgeführt wird.

## Claims

1. Running or railway rail, consisting of a rail head, a rail foot and a cross-piece connecting these areas, made from an iron base alloy containing carbon, silicon, manganese, if applicable chromium, elements and/or micro-alloy additives that form special carbide and also affect the conversion behaviour of the material, the remainder being iron and production-related as well as the usual impurities, having a grain structure that is formed across the cross section at least in part by accelerated cooling from the austenite region of the alloy, **characterised in that** the iron base alloy has a concentration of the elements in % by weight:
| | |
|---|---|
| carbon | 0.51 up to 1.3 |
| manganese | 0.31 up to 2.55 |
| silicon | max. 0.93 |
| aluminium | max. 0.06 |
| silicon plus aluminium | below 0.99 |
| if applicable | |
| chromium | 0.21 up to 2.45 |
| molybdenum | up to 0.88 |
| tungsten | up to 1.69 |
| vanadium | up to 0.39 |
| niobium and/or tantalum and/or zircon and/or hafnium and/or titanium individually or in total | up to 0.28 |
| nickel | up to 2.4 |
| boron | up to 0.006 |
remainder iron,
and **in that** over the longitudinal extent of the rail a grain structure that is formed in the lower bainite zone is present only in the head, which grain structure reaches to a depth below the surface of at least 10 mm, preferably at least 15 mm.

2. Rail according to claim 1, wherein the iron base alloy substantially has the elements in % by weight:
| | |
|---|---|
| carbon | up to 0.98 |
| manganese | 0.91 up to 1.95 |
| silicon | 0.21 up to 0.69 |
| aluminium | below 0.03 |
remainder iron.

3. Rail according to claim 1 or 2, wherein the iron base alloy has, furthermore, the elements in % by weight:
| | |
|---|---|
| chromium | 0.38 up to 1.95 |
| if applicable | |
| molybdenum | up to 0.49 |
| tungsten | up to 0.95 |
| vanadium | up to 0.19 and furthermore |
| niobium and/or tantalum and/or zircon and/or hafnium and/or titanium individually or in total | up to 0.19 and also |
| nickel | up to 2.4, |
| | preferably up to 0.95 |
| boron | up to 0.006, |
| | preferably 0.004. |

4. Rail according to claim 1 to 3, wherein the iron base alloy has the elements silicon, aluminium and carbon in such concentrations that the value formed from 2.75 x % silicon and/or aluminium minus % carbon is equal to or smaller than 2.2.

5. Rail according to claim 1 to 4, wherein in the head of the rail the grain structure of the lower bainite stage reaches as far as a depth of at least 15 mm.

6. Rail according to claim 1 to 5, which has a hardness of at least 400 HB, in particular 420 to 600 HB, in the area with the lower bainite structure.

7. Method for producing running or railway rails from an iron base alloy according to one of the preceding claims having a grain structure that is formed across the cross section at least in part by accelerated cooling from the austenite region of the alloy, with at least portions of the surface of the rail that is provided in the austenite region having coolant applied to them or being introduced into coolant, **characterised in that** the composition of the alloy is selected, the conversion behaviour thereof during cooling from the austenite region is determined, and the rolled stock is produced from the selected alloy, after which in the longitudinal direction only the head of the rail is cooled by means of a cooling liquid from the austenite region to a temperature between the martensite point of the alloy and a value that exceeds this by at most 250°C, preferably by at most 190°C, in particular to a temperature in the range of 5°C to 110°C above the martensite point, and the structure is left to convert isothermically in the lower bainite zone.

8. Method according to claim 7, wherein the conversion of the structure is effected isothermically in a temperature-fluctuation range of at most PLUS-MINUS 60°C.

9. Method according to one of claims 7 or 8, wherein in a first step the rail is dipped into a cooling liquid to cover its entire periphery, after a temperature of a surface area of at least 2°C, in particular, however, 160°C, above the martensite point of the alloy has been reached it is brought out of the coolant at least in part, and in a second step exclusively the area of the rail head with a high concentration of mass is left, if applicable, for a time in the dipping bath or is introduced into the bath for a time.

10. Method according to one of claims 7 to 9, wherein railway rails, in particular for heavy-duty sections, are produced with a high level of abrasion resistance or a high level of wear resistance, a high level of tenacity and a low level of contact fatigue in the case of great specific stress, with after the rolling and thermal adjustment of a structure of the lower bainite zone in the rail head a subsequent straightening process, in particular a bending and straightening process at ambient temperature or a slightly increased temperature, being carried out in order to obtain the material properties with stable alignment of the rail.

## Revendications

1. Rail de roulement ou rail de chemin de fer comprenant un champignon de rail, un patin de rail et une âme de liaison, composé d'un préalliage de fer contenant du carbone, du silicium, du manganèse, éventuellement du chrome, des éléments formant du carbure spécial et influençant le comportement de transformation du matériau et/ou des additifs de microalliage, pour le reste du fer et des impuretés liées à la production ainsi que les impuretés habituelles, ayant une structure formée dans la section transversale, au moins partiellement, par un refroidissement accéléré à partir de la zone austénitique de l'alliage, **caractérisé en ce que** le préalliage de fer contient les éléments suivants dans les concentrations indiquées (en % pondéral) :
| | |
|---|---|
| carbone | 0,51 à 1,3 |
| manganèse | 0,31 à 2,55 |
| silicium | 0,93 maximum |
| aluminium | 0,06 maximum |
| silicium plus aluminium | moins de 0,99 |
| éventuellement | |
| chrome | 0,21 à 2,46 |
| molybdène | jusqu'à 0,88 |
| tungstène | jusqu'à 1,69 |
| vanadium | jusqu'à 0,39 |
| niobium et/ou tantale et/ou zircon et/ou hafnium et/ou titane individuellement ou au total | jusqu'à 0,28 |
| nickel | jusqu'à 2,4 |
| bore | jusqu'à 0,008 |
pour le reste du fer
et **en ce qu'**il existe, dans le sens longitudinal du rail, uniquement dans le champignon, une structure formée dans la zone bainitique inférieure, cette structure allant jusqu'à une profondeur de 10 mm minimum, de préférence de 15 mm minimum, sous la surface.

2. Rail selon la revendication 1, **caractérisé en ce que** le préalliage de fer contient essentiellement les éléments suivants (en % pondéral) :
| | |
|---|---|
| carbone | jusqu'à 0,98 |
| manganèse | 0,91 à 1,95 |
| silicium | 0,21 à 0,69 |
| aluminium | moins de 0,03 |
pour le reste, du fer.

3. Rail selon la revendication 1 ou 2, **caractérisé en ce que** le préalliage de fer contient en outre les éléments suivants (en % pondéral) :
| | |
|---|---|
| chrome | 0,38 à 1,95 |
| éventuellement | |
| molybdène | jusqu'à 0,49 |
| tungstène | jusqu'à 0,95 |
| vanadium | jusqu'à 0,19, en outre |
| niobium et/ou tantale et/ou zircon et/ou hafnium et/ou titane individuellement ou au total | jusqu'à 0,19 ainsi que |
| nickel | jusqu'à 2,4, de préférence jusqu'à 0,95 |
| bore | jusqu'à 0,006, de préférence jusqu'à |
| | 0,004. |

4. Rail selon l'une quelconque des revendications 1 à 3, **caractérisé en ce que** le préalliage de fer contient les éléments silicium, aluminium et carbone dans des concentrations telles que la valeur résultant de 2,76 x % de silicium et/ou d'aluminium moins % de carbone est inférieure ou égale à 2,2.

5. Rail selon l'une quelconque des revendications 1 à 4, **caractérisé en ce que** la structure du niveau bainitique inférieur, dans le champignon du rail, s'étend jusqu'à une profondeur de 15 mm minimum.

6. Rail selon l'une quelconque des revendications 1 à 5, **caractérisé en ce qu'**il présente dans la zone de structure bainitique inférieure, une dureté d'au moins 400 HB, notamment de 420 à 600 HB.

7. Procédé de fabrication de rails de roulement ou de rails de chemin de fer à partir d'un préalliage de fer selon l'une des revendications précédentes, avec une structure formée dans la section transversale, au moins partiellement, par un refroidissement accéléré à partir de la zone austénitique de l'alliage, des parties au moins de la surface du rail préparé dans la zone austénitique recevant ou étant introduites dans un produit de refroidissement, **caractérisé en ce que** l'on choisit la composition de l'alliage, on détermine son comportement de transformation en cas de refroidissement à partir de la zone austénitique et on produit le laminé à partir de l'alliage sélectionné, puis on refroidit dans le sens longitudinal uniquement le champignon du rail au moyen d'un produit de refroidissement, à partir de la zone austénitique, à une température située entre le point martensitique de l'alliage et une valeur dépassant celui-ci de 250°C maximum, de préférence de 190°C maximum, notamment à une température située entre 5°C et 110°C au-dessus du point martensitique, et on laisse se transformer de façon isotherme la structure dans la zone bainitique inférieure.

8. Procédé selon la revendication 7, **caractérisé en ce que** la transformation de la structure se fait de manière isotherme dans une plage de variation de température de ± 60°C maximum.

9. Procédé selon l'une des revendications 7 ou 8, **caractérisé en ce que** le rail, dans une première étape, est plongé entièrement dans un liquide de refroidissement, puis est sorti du liquide de refroidissement, au moins partiellement, après avoir atteint une température d'une zone de surface de 2°C minimum, notamment de 160°C, au-dessus du point martensitique de l'alliage, et **en ce que**, dans une deuxième étape, seule la zone du champignon du rail à concentration massique élevée est éventuellement laissée temporairement dans le bain ou y est introduite temporairement.

10. Procédé selon l'une des revendications 7 à 9, **caractérisé en ce que** des rails de chemin de fer, notamment pour des trajets hautement sollicités, sont fabriqués avec une résistance à l'abrasion ou à l'usure élevée, une ténacité élevée et une faible fatigue de contact en cas de forte charge spécifique, en réalisant, suite au laminage et à l'ajustage thermique d'une structure de la zone bainitique inférieure dans le champignon du rail, un procédé de dressage, notamment un procédé de dressage/flexion, à température ambiante ou à une température légèrement supérieure, afin de conserver les caractéristiques du matériau au moment de l'alignement stable du rail.
